# EUROPÄISCHE PATENTSCHRIFT

(11) **EP 0 742 300 B1**
(45) Veröffentlichungstag und Bekanntmachung des Hinweises auf die Patenterteilung: **03.11.1999**
(21) Anmeldenummer: 96107231.1
(22) Anmeldetag: 08.05.1996
(51) Int. Cl.: D03D 9/00

(54) **Gittergewebe aus Polyesterfilamentgarn, Verfahren zu seiner Herstellung, Vorrichtung zur Durchführung dieses Verfahrens**
Grid fabric made of polyester filament yarn, process and device for its manufacture
Tissu en forme de grille en filaments de polyester, procédé et dispositif pour sa fabrication

(30) Priorität: 12.05.1995 DE 19517480
(43) Veröffentlichungstag der Anmeldung: 13.11.1996
(73) Patentinhaber: Lückenhaus Technische Textilien GmbH, 42389 Wuppertal (DE)
(72) Erfinder: Baumgart, Christoph, 45549 Sprockhövel (DE)
(74) Vertreter: Füssel, Michael, Dipl.-Ing.

(56) Entgegenhaltungen:
- EP-A- 0 359 436
- FR-A- 2 007 978
- US-A- 4 107 371

## Beschreibung

Die Erfindung betrifft ein Gittergewebe aus Polyesterfilamentgarnen, ein Verfahren zur Herstellung eines Gittergewebes sowie eine Vorrichtung zur Durchführung dieses Verfahrens.

Ein derartiges Gittergewebe ist grundsätzlich zu unterscheiden von einem sogenannten vollflächigen Gewebe. Das Gittergewebe tendiert zu einer Auflösung der ohnehin kaum ausgeprägten Gitterfestigkeit an den Kreuzungspunkten zwischen Kettfäden und Schußfäden. Der lockere innere Zusammenhalt der sich kreuzenden Fadenlagen bedingt, daß die Kreuzungspunkte fixiert werden müssen.

Ein Gittergewebe (1) aus Polyestergarn, bestehend aus Polyestermaterial hoher Schmelztemperatur und Copolymer niedriger Schmelztemperatur, wobei Kettfäden (2) und Schußfäden (3) des Gittergewebes (1) an den Kreuzungspunkten (4) schiebefest mittels des Copolymers miteinander verschmolzen sind und wobei die Gitterteilung z.B 3 Faden pro cm beträgt, wobei
die Kettfäden (2) und Schußfäden (3) aus dem Polyestermaterial und dem Copolymer bestehen ist aus FR-A-2 007 978 bekannt.

Weiter ist es aus der EP 0 359 436 bekannt, Polyesterfilamentgarn zu verwenden, welches aus Polyestermaterial hoher Schmelztemperatur und Copolymer niedriger Schmelztemperatur besteht.

An den Kreuzungspunkten werden die Polyestermaterialien mittels des Copolymers miteinander verschmolzen und bilden auf diese Weise schiebefeste Kreuzungspunkte. Die Gitterstruktur eines derartigen Gittergewebes bleibt daher auch bei Verschiebung erhalten.

Derartiges Gittergewebe ist daher durchaus geeignet, für Gardinen. Ein Problem derartiger Gittergewebe entsteht jedoch durch die Tatsache, daß die verklebten Kreuzungspunkte zerplatzen, sobald das Gittergewebe in Längsrichtung der Filamente belastet wird.

Zwar läßt sich die Festigkeit derartiger Gittergewebe dadurch erhöhen, daß die Fadenanzahl pro Längeneinheit erhöht wird. Dann jedoch besteht das Problem, daß keine abgegrenzten Klebebereiche mehr ausgebildet werden. Das Gittergewebe wird dann bei erhöhter Festigkeit insgesamt zu einem flächigen Gebilde verschmelzen. Die Gitterfunktion wäre damit hinfällig.

Eine andere Methode, die Kreuzungspunkte zu fixieren, erfolgt bei bekannten Gitternetzen durch eine Kunststoffbenetzung des gesamten gewobenen Gitters. Der Nachteil beruht darauf, daß die Kunststoffbenetzung auch die Kettfäden bzw. Schußfäden außerhalb der Kreuzungsstellen mit umfaßt. Daher werden nicht nur die Fadeneigenschaften durch die Applikation des haltbringenden Kunststoffs verändert, sondern es wird auch zusätzliches Benetzungsmaterial benötigt.

Aufgabe der Erfindung ist es daher, das bekannte schiebefeste Gittergewebe so zu verbessern, daß bei möglichst geringen Gitterteilungen immer noch abgegrenzte Klebebereiche an den Kreuzungspunkten möglich sind, welche auch unter dem Einfluß von Zugkräften, die geringer als die zum Zerreißen der Filamente notwendigen Zugkräfte sind, nicht zerplatzen.

Diese Aufgabe wird bei dem bekannten Gittergewebe gelöst durch die Merkmale des Anspruchs 1.

Unter einem Gittergewebe wird im Rahmen der vorliegenden Anmeldung ein Gewebe verstanden, dessen Fadendichte pro Längeneinheit 0,5 - 10 Faden pro Zentimeter beträgt.

Aus der Erfindung ergibt sich der Vorteil, daß die feste Verbindung zwischen Kettfäden und Schußfäden auf die gemeinsamen Kreuzungspunkte begrenzt wird, und daß trotzdem weder störender Einfluß auf die Fadeneigenschaften entsteht noch auf etwaigen nachfolgenden Verarbeitungsprozess.

Dieser Vorteil wird dadurch erreicht, daß zumindest der Kettfaden oder der Schußfaden aus einem Materialgemisch besteht, von denen die eine Materialkomponente einen hohen Schmelzpunkt und die andere Materialkomponente, - auch Copolymer genannt -, einen niedrigen Schmelzpunkt hat.

Es sei für Polyester beispielsweise eine Schmelztemperatur von ca. 257 Grad Celsius bekannt. Dann könnte in einem Beispiel und ohne Beschränkung der Erfindung das niedrig schmelzende Copolymer so auswählt werden, daß dessen Schmelzpunkt in der Größenordnung zwischen ca. 120 und 180 Grad Celsius liegt. Durch den, im Verhältnis zum Polyester, niedrigeren Schmelzpunkt des Copolymers kann jedenfalls eine thermische Aktivierung der betreffenden Fäden im Kreuzungsbereich zwischen Kettfäden und Schußfäden erfolgen, ohne daß ein Zerschmelzen des Polyesters zu befürchten wäre.

Durch das Aufschmelzen des Copolymeranteils wird daher im Bereich der Kreuzungspunkte, allein durch Verschmelzung des Copolymers eine Fixierung zwischen Kettfäden und Schußfäden stattfinden. Nach Abkühlen des zunächst aufgeschmolzenen Copolymers stellen sich die ursprünglichen Eigenschaften wieder ein. Ein störender Einfluß auf die vorgegebenen Materialeigenschaften ist daher bei diesem Fixierungsverfahren ausgeschlossen.

Weiteres wesentliches Merkmal der Erfindung ist, daß es für die angestrebte Festigkeit zwar genügt, entweder nur die Kettfäden oder nur die Schußfäden aus Polyestermaterial und dem Copolymer vorzusehen, daß es jedoch hinsichtlich der Festigkeitseigenschaften notwendig ist, sowohl die Kettfäden als auch die Schußfäden aus technischem Polyesterfilamentgarn zu fertigen.

Diese Kombination führt erst zum gewünschten Erfolg. Dabei ist davon auszugehen, daß ein Zerplatzen der Klebebereiche an den Kreuzungspunkten dadurch erfolgt, daß beim Verschmelzen des Copolymers im Temperaturbereich bis zu etwa 180°C ein Schrumpfen des Filamentgarns einsetzt, welches auch im Klebebereich erfolgt.

Setzt man ein derart geschrumpftes Filamentgarn unter Längskraft, wird der Schrumpf rückgängig gemacht. Daher platzt im Bereich der Klebestelle das gemeinsam zerschmolzene Material, wodurch die Klebestelle unwirksam wird.

Durch die Verwendung von hochfesten Polyesterfilamentgarnen wird diesem Zerstörungseffekt entgegengetreten. Das gemeinsam verschmolzene Material kann daher sowohl in Kettfadenrichtung als auch in Schußfadenrichtung die geringe Dehnung der technischen Polyesterfilamentgarne mitmachen ohne zu zerplatzen.

Geeignete Garne hierfür sind sogenannte Hybrid-Garne (z. B. Hoechst AG, Frankfurt/Main). Allerdings ist die Verwendung dieser Garne als Filamentgarne zur Herstellung von Gittergeweben bislang noch nicht vorgekommen.

Dennoch wird das Gittergewebe nach dieser Erfindung auch bei den vorgesehenen Gitterteilungen stets noch abgegrenzte Klebebereiche ausbilden, so daß trotz einer Zugkraftbeanspruchung immer noch eine gewisse Dehnung im Filamentgarn ermöglicht wird, ohne das zerschmolzene Copolymer zerplatzen zu lassen.

Die vorliegende Erfindung ist daher auch grundsätzlich zu unterscheiden von der Verwendung von Zwei-Komponenten-Garnen für vollflächiges Gewebe. Dies ist beispielsweise bekannt im Kunststoffbau. Dort werden Zwei-Komponenten-Garne als Matrix eingesetzt, jede der Komponenten übernimmt bestimmte Festigkeitseigenschaften/Hafteigenschaften des fertigen Bauteils. Bei diesem vollflächigen Gewebe besteht allerdings weder die Notwendigkeit, die Kreuzungspunkte miteinander zu fixieren, noch wirken sich die unterschiedlichen Komponenten hinsichtlich der Schiebefestigkeit aus. Bei vollflächigem Gewebe wird bereits durch die relativ dichte Fadenzahl pro Längeneinheit eine ausreichend schiebefeste Struktur erzielt.

Es soll ausdrücklich darauf hingewiesen sein, daß die Erfindung bereits realisierbar ist, sofern nur entweder der Kettfaden oder der Schußfaden mit den oben genannten Eigenschaften versehen ist. Allerdings führt eine Verwendung jeweils von Mischgarn sowohl für Kettfaden als auch für Schußfaden, insbesondere die Verwendung identischer Mischgarne, - zumindest hinsichtlich des Copolymeranteils -, zu einer weiteren Verbesserung des inneren Zusammenhalts an den Kreuzungspunkten des Gittergewebes.

Derartige Gittergewebe kommen bevorzugt im technischen Bereich vor, z.B. im Filterbau, so daß zumindest für diesen Anwendungsfall die Verwendung hochfester Polyestergarne vorgeschlagen wird.

Zur Aufheizung des vorverkreuzten Gittergewebes können sowohl berührungslose Heizungen als auch Kontaktheizungen verwendet werden. Die berührungslose Heizung bietet den Vorteil, daß eine Verschiebung des vorverkreuzten Gittergewebes zuverlässig unterbleibt. Für Kontaktwalzen empfehlen sich jedoch weitere Maßnahmen, um eine vorzeitige Verschiebung des Gittergewebes zu verhindern. Hierauf wird eingegangen.

Ein wesentlicher Vorteil der Erfindung beruht auch auf der Tatsache, daß eine zur Herstellung geeignete Vorrichtung einfach in bestehende Webmaschinen integriert werden kann. Hierzu wird im wesentlichen vorgeschlagen, daß die Heizzone unmittelbar hinter der Schußfadeneintragszone angeordnet werden soll, um unbeabsichtiges Verschieben des Gittergewebes zu verhindern.

In einem Ausführungsfall kann die Heizeinrichtung ein ortsfester oder stückweise mitgeführter Strahlungsheizer sein. Vorgezogen wird jedoch hier eine Heizwalze zur Erzielung eines kontinuierlichen Heizeffekts, während kontinuierlicher Herstellung des Gittergewebes.

In jedem Falle kommt der Weiterbildung der Erfindung mit nachgeordneter Heizeinrichtung besondere Bedeutung zu. Berücksichtigt man nämlich, daß üblicherweise derartige Gitter bei nachgeordneter Imprägnierung zur Fixierung der Gitterstruktur anschließend getrocknet werden und dabei einem bestimmten Wärmeeinfluß unterliegen, der zum an sich bekannten Schrumpfen des Garnes führt, wird dank dieser Erfindung nunmehr dieser Wärmeschrumpf ebenfalls vorweggenommen, dies jedoch ohne den Behandlungsschritt "Imprägnierung".

Das nach diesem vorliegenden Verfahren hergestellte Gittergewebe kann jedoch in Verbindung mit nachgeordneter Aufheizung thermisch so geführt werden, daß der Schrumpfprozess bereits beim Aufwickeln des an den Kreuzungspunkten verschmolzenen Gittergewebes beendet ist.

Der Kunde erhält folglich ein schrumpfarmes Gittergewebe mit den Vorteilen der gänzlich unproblematischen Nachbehandlung. Deshalb kommt dieser Weiterbildung der Erfindung eine Doppelfunktion zu. Einerseits wird nämlich eine verschiebesichere Verklebung der Kreuzungspunkte im Gittergewebe erzielt, während andererseits die außerhalb der Kreuzungspunkte befindlichen Garne sowohl in Längsrichtung als auch in Querrichtung auf das Endmaß geschrumpft werden können.

Im folgenden wird die Erfindung anhand von Ausführungsbeispielen näher erläutert. Es zeigen:
- Fig.1: ein erfindungsgemäßes Gittergewebe in schematischer Ansicht;
- Fig.2: einen vergrößerten Kreuzungspunkt 4 des Gittergewebes nach Fig. 1;
- Fig.3: eine Vorrichtung zur Herstellung eines Gittergewebes gemäß Fig. 1, 2;
- Fig.4: eine vergrößerte Darstellung der Heizeinrichtung gemäß Figur 3.

Sofern im folgenden nichts anderes gesagt ist, gilt die folgende Beschreibung stets für alle Figuren.

Fig.1 zeigt ein Gittergewebe 1. Ein derartiges Gittergewebe 1 hat eine relativ geringe Fadendichte pro Längeneinheit. Abhängig von der Fadenstärke liegen übliche Fadendichten zwischen 0,5 bis 10 Fäden pro Zentimeter. Es ist leicht vorstellbar, daß, - bedingt durch die lockere Webart -, die Schiebefestigkeit derartiger Gittergewebe praktisch fehlt. Um hier jedoch zu einer schiebefesten Ausrüstung zu kommen, werden die Kreuzungspunkte 4 zwischen den Kettfäden 2 und den Schußfäden 3 durch thermische Aktivierung des Copolymers miteinander verschmolzen. Wie hierzu die Fig.2 zeigt, entsteht im Bereich der Kreuzungspunkte 4 stets ein verschmolzener Bereich 5, an welchem die Copolymer-Anteile des Mischgarnes zwischen die Filamente der jeweils benachbarten Fäden eingedrungen sind, um dann anschließend dort abzukühlen.

Es ist daher ein weiterer Vorteil der Erfindung, daß beim Aufheizen des Copolymers eine relativ gute Verflüssigung erfolgen kann, wodurch eine gute Penetration des aufgeschmolzenen Copolymers zwischen die einzelnen Filamente begünstigt wird, ohne daß die Polyestereigenschaften des anderen Materials negativ beeinflußt werden.

Dieser Vorteil wird noch weiter begünstigt, wenn der Schmelzpunkt des Copolymers bezogen auf den Schmelzpunkt des Polyestermaterials soweit wie möglich entfernt ist, um nach Möglichkeit jede unerwünschte Temperaturbeeinflussung des Polyestermaterials zu verhindern.

Darüber hinaus zeigen Fig.3,4 eine entsprechende Vorrichtung, um das vorliegende Verfahren ausführen zu können. In an sich bekannter Weise werden derartige Gittergewebe 1 auf Webmaschinen hergestellt. Hierzu wird von einem Kettbaum 7 oder von einem Gatter eine Kettfadenschar 8 abgezogen und in breitgelegter Form über Führungswalzen geführt. Von den insgesamt abgezogenen Kettfäden wird dann jeweils jeder zweite Kettfaden erfaßt und wechselsinnig unter die Fadenschar aus den jeweils ersten Kettfäden geführt. Im entstehenden Zwickel zwischen den aufgefachten Kettfäden wird nun der Schußfaden eingebracht. Hierzu wird im Takt des Fächers innerhalb der Schußeintragszone 9 der Schußfaden quer zwischen die ständig laufenden Kettfäden geschossen.

Danach wird, in an sich bekannter Weise, das so hergestellte Gittergewebe einem Aufwickelbaum 10 zugeführt. Der Aufwickelbaum 10 hat eine ausgeregelte Drehgeschwindigkeit, um eine möglichst konstante Längsspannung der Kettfäden zu erzielen. Bei derartigen Gittergeweben besteht nämlich stets das Problem, daß die Schußfäden ohne Vorspannung und somit auch ohne wesentliche Reibung an den Kettfäden anliegen. Es ist daher notwendig, daß zumindest der Aufwickelvorgang mit möglichst gleichbleibender Kettfadenspannung erfolgt.

Wesentlich ist nun, daß unmittelbar hinter den Verkreuzungsstellen im Bereich der Schußeintragszone 9 eine Heizeinrichtung 11 vorgesehen ist.

Wie Fig.4 erkennen läßt, besteht eine derartige Heizeinrichtung aus einer drehend angetriebenen Heizwalze 12. Die Heizwalze 12 ist an einem Heizkreislauf angeschlossen. Will man schnelle Reaktionszeiten erzielen, so empfiehlt es sich, die Heizwalze z.B. als dampfgeheizte Walze zu führen.

Die derartige Heizwalze wird nun von dem vorverkreuzten Gittergewebe mit einem Winkel von wenigstens 180 Grad umschlungen. Wie Fig.4 zeigt, kann der Winkel auch erheblich größer sein. Hierzu dienen zwei Andrückwalzen 13,14, die unter einer gewissen Vorandruckkraft am Walzeneinlaufpunkt 19 bzw. Walzenauslaufpunkt 20 an der Heizwalze 12 anliegen.

Wie man weiter anhand von Fig.4 erkennt, erfolgt der Abzug des Gittergewebes mit einer vorgegebenen Kraft F2. Die beiden Andrückwalzen 13,14 verhindern daher ein Durchrutschen des Gittergewebes auf der Heizwalzenoberfläche 12. Zwischen dem Einlaufpunkt 19 und dem Auslaufpunkt 20 bildet sich ein zugentkoppelter Bereich 21, auf dem die Beheizung des vorverkreuzten Gittergewebes verschiebungsfrei erfolgen kann. Insofern läßt sich im zugentkoppelten Bereich 21 der Prozeß zum Aufschmelzen des Copolymers im Bereich der Kreuzungsstellen verschiebesicher führen.

Weiterhin zeigt Fig.3, daß die Heizeinrichtung 11 einen Temperaturfühler 15 umfaßt, welcher die jeweils aktuelle Heiztemperatur mißt. In einem Regler 16 wird die gemessene Temperatur mit einer vorgegebenen Solltemperatur verglichen. Die Solltemperatur liegt in jedem Fall oberhalb des Schmelzpunkts des Copolymers, jedoch unterhalb des Schmelzpunkts des Polyestermaterials. Bei Regelabweichungen wird das Ausgangssignal des Reglers über den Operationsverstärker 17 zu einem Stellsignal umgewandelt. Das Stellsignal wird dann dem Mischventil 18 so aufgegeben, daß eine geschlossene Regelung entsteht. Wird die Heizeinrichtung 11 insgesamt von einer Dampfheizung gespeist, bietet dies den zusätzlichen Vorteil schneller Reaktionszeiten bei Regelabweichungen mit trotzdem gutem Wärmeübergang zwischen Heizmedium und Heizwalze. Es ist daher für eine möglichst genaue Prozeßführung notwendig, einen schnell reagierenden geregelten Heizungskreis zu verwenden.

Zur Funktion:

Der Abzug der Kettfadenschar 8 führt diese zunächst einmal in den Bereich der Fachungszone zwischen den Führungswalzen wo in ansich bekannter Weise der Schußeintrag stattfindet. Dabei werden die Kettfäden mit den Schußfäden verwebt. Infolge der Fachungsbewegung kann eine minimale Vorfixierung der Schußfäden in den Kettfäden erfolgen.

Während nun das vorgewebte Gitternetz weiter in Richtung Heizwalze 12 geführt wird, durchläuft es auch den Bereich der vorgeordneten Andruckwalze 13 (siehe Fig.4). Dort wird das vorgewebte Gitternetz umgelenkt und in Richtung zur Oberfläche der Heizwalze 12 geführt. Dabei passiert es den Walzeneinlauf 19, wo die Kettfäden mit den Schußfäden bereits vorgewärmt verpreßt werden. Während des weiteren Umlaufens der Heizwalze 12 findet ein weiterer Wärmeübergang statt, wobei das Copolymer im Bereich der Kreuzungspunkte soweit verschmilzt, daß dabei eine Penetration des aufgeschmolzenden Copolymers zwischen die einzelnen Filamente von Kettfäden bzw. Schußfäden erfolgt. Die Penetration führt daher zu einem innigen Verbund der einzelnen sich kreuzenden Filamente. Der Verbund beruht auf dem klebstoffartig verschmolzenen Copolymer.

Da der Bereich zwischen Walzeneinlaufpunkt 19 und Walzenauflaufpunkt 20 im wesentlichen zugentlastet ist, besteht auch nicht die Gefahr, daß die vorgeschmolzene Gewebestruktur unkontrolliert aufgelöst wird. Bei Annäherung der aufgeschmolzenen Kreuzungspunkte an den Walzenauslaufpunkt 20 jedoch werden diese erneut zusammengepreßt. Hierdurch wird das aufgeschmolzene Copolymer innig mit den sich kreuzenden Filamenten verbunden. Da es jedoch bereits ausreicht, geringste Mengen an Copolymer zuzusetzen, bzw. entsprechende Polyestergarne zu verwenden, erfolgt bei dieser Schiebefest-Ausführung auch keine Verhärtung der Kreuzungspunkte. Insbesondere wenn sowohl die Kettfäden als auch die Schußfäden jeweils mit demselben Copolymer versetzt sind, lassen sich griffweiche Gittergewebe ohne Hartstellen erzielen.

## Patentansprüche

1. Gittergewebe (1) aus Polyestergarn, bestehend aus Polyestermaterial hoher Schmelztemperatur und Copolymer niedriger Schmelztemperatur, wobei Kettfäden (2) und Schußfäden (3) des Gittergewebes (1) an den Kreuzungspunkten (4) schiebefest mittels des Copolymers miteinander verschmolzen sind und wobei die Gitterteilung im Bereich zwischen 0,5 bis 10 Faden pro cm beträgt, wobei
1.1 sowohl die Kettfäden (2) als auch die Schußfäden (3) jeweils aus technischem Polyesterfilamentgarn mit hochfesten Eigenschaften bestehen, dessen Feinheitsfestigkeit >70cN/tex ist, und daß
1.2. von den Kettfäden (2) und von den Schußfäden (3) wenigstens eines der beiden Fadenmaterialien aus dem Polyestermaterial und dem Copolymer besteht.

2. Gittergewebe nach Anspruch 1, dadurch gekennzeichnet, daß die Gitterteilung im Bereich zwischen 1,5 bis 4 Faden pro cm beträgt.

3. Gittergewebe nach einem der Ansprüche 1 oder 2 dadurch gekennzeichnet, daß das Polyesterfilamentgarn einen Titer von mehr als 1000 dtex aufweist.

4. Gittergewebe nach einem der Ansprüche 1 bis 3, dadurch gekennzeichnet, daß Kettfaden (2) und Schußfaden (3) dasselbe Copolymer aufweisen.

5. Gittergewebe nach Anspruch 4, dadurch gekennzeichnet, daß Kettfaden (2) und Schußfaden (3) aus demselben Mischgarn bestehen.

6. Verfahren zur Herstellung eines Gittergewebes nach einem der Ansprüche 1 bis 5, wobei das Gittergewebe (1) vorverkreuzt und das vorverkreuzte Gittergewebe (1) unmittelbar nach Verkreuzung der Schußfäden (3) mit den Kettfäden (2) an einer Heizeinrichtung (11) vorbeigeführt wird, daß die Heizeinrichtung (11) auf eine Heiztemperatur oberhalb der Schmelztemperatur des Copolymers jedoch unterhalb der Schmelztemperatur des Polyestermaterials beheizt ist und daß nach dem Aufschmelzen des Copolymers eine Fixierung durch Druck erfolgt.

7. Verfahren nach Anspruch 6, dadurch gekennzeichnet, daß die Beheizung berührungslos erfolgt.

8. Verfahren nach Anspruch 6, dadurch gekennzeichnet, daß die Beheizung zugleich mit der Fixierung erfolgt.

9. Vorrichtung zur Durchführung des Verfahrens nach einem der Ansprüche 6 bis 8, bestehend aus einer Webmaschine, einem Kettbaum (7) einer Schußfadeneintragszone (9) und einer Aufwickeleinrichtung (10) für das Gittergewebe, wobei unmittelbar hinter der Schußfadeneintragszone (9) eine Heizzone mit Heizeinrichtung (11) angeordnet ist,
daß die Heizeinrichtung (11) auf eine Temperatur größer der Schmelztemperatur des Copolymers, jedoch geringer als die Schmelztemperatur des Polyestermaterials beheizbar ist,
daß auf die Heizzone eine Fixierzone mit Fixiereinrichtung folgt.

10. Vorrichtung nach Anspruch 9, dadurch gekennzeichnet, daß die Heizeinrichtung eine mitbewegte Kontaktheizung ist.

11. Vorrichtung nach Anspruch 10, dadurch gekennzeichnet, daß die Heizeinrichtung eine Heizwalze ist.

12. Vorrichtung nach Anspruch 11 , dadurch gekennzeichnet, daß Walzeneinlaufpunkt (19) und Walzenauslaufpunkt (20) von jeweils einer Andrückwalze (13, 14) bestimmt ist, und daß
die Andrückkraft mindestens so groß ist, daß zwischen Walzeneinlaufpunkt (19) und Walzenauslaufpunkt (20) ein zugentkoppelter Bereich (21) entsteht.

## Claims

1. Mesh fabric (1) of polyester yarn, consisting of polyester material of high melting temperature and copolymer of low melting temperature, wherein warp threads (2) and weft threads (3) of the mesh fabric (1) are fused together at the crossing points (4) by means of the copolymer to prevent sliding, and wherein the mesh distribution is in the range between 0.5 to 10 threads per cm, wherein
1.1 both the warp threads (2) and also the weft threads (3) each consist of commercial polyester filament yarn with highly stable properties whose fineness strength is greater than 70 cN/tex, and
1.2 out of the warp threads (2) and the weft threads (3) at least one of the two thread materials consists of the polyester material and the copolymer.

2. Mesh fabric according to claim 1, characterised in that the mesh distribution lies in the range between 1.5 and 4 threads per cm.

3. Mesh fabric according to one of claims 1 or 2, characterised in that the polyester filament yarn has a denier of more than 1000 dtex.

4. Mesh fabric according to one of claims 1 to 3, characterised in that warp threads (2) and weft threads (3) comprise the same copolymer.

5. Mesh fabric according to claim 4, characterised in that warp threads (2) and weft threads (3) consist of the same mixed yarn.

6. Method for the manufacture of a mesh fabric according to one of claims 1 to 5, wherein the mesh fabric (1) is preliminarily criss-crossed and the criss-crossed mesh fabric (1) is conducted past a heating device (11) immediately after the criss-crossing of the weft threads (3) by the warp threads (2), the heating device (11) is heated to a temperature above the melting temperature of the copolymer but below the melting temperature of the polyester material, and after the fusing on of the copolymer fixation is effected by pressure.

7. Method according to claim 6, characterised in that the heating is effected without contact.

8. Method according to claim 6, characterised in that the heating is effected at the same time as the fixing.

9. Apparatus for carrying out the method according to one of claims 6 to 8, consisting of a weaving machine, a warp beam (7), a weft thread entry zone (9) and a winding device (10) for the mesh fabric, wherein a heating zone with heating device (11) is arranged immediately following the weft thread entry zone, the heating device (11) can be heated to a temperature greater than the melting temperature of the copolymer but lower than the melting temperature of the polyester material, and a fixing zone with fixing device follows the heating zone.

10. Apparatus according to claim 9, characterised in that the heating device is a contact heater moving with the fabric.

11. Apparatus according to claim 10, characterised in that the heating device is a heated roller.

12. Apparatus according to claim 11, characterised in that roller entry and exit nip points (19 and 20) are defined by respective contact pressure rollers (13, 14), and the contact pressure force is at least sufficiently great that a neutral tension region (21) is created between roller entry nip point (19) and roller exit nip point (20).

## Revendications

1. Tissu en forme de grille en fil de polyester, constitué d'un matériau polyester à température de fusion plus élevée et d'un copolymère à température de fusion plus faible, des fils de chaîne (2) et des fils de trame (3) du tissu en forme de grille (1) étant, aux points de croisement, assemblés sans éraillage les uns aux autres par fusion à l'aide du copolymère, la répartition des fils de la grille étant dans la plage de 0,5 à 10 fils par cm, dans lequel
1.1 les fils de chaîne (2) comme les fils de trame (3) sont chacun constitués d'un fil continu technique de polyester ayant de bonnes propriétés de résistance mécanique, et dont la résistance en termes de titre est > 70 cN/tex, et
1.2 parmi les fils de chaîne (2) et les fils de trame (1), l'un au moins des deux matériaux constituant les fils est formé du matériau polyester et du copolymère.

2. Tissu en forme de grille selon la revendication 1, caractérisé en ce que la répartition des fils de la grille est dans la plage de 1,5 à 4 fils par cm.

3. Tissu en forme de grille selon la revendication 1 ou 2, caractérisé en ce que le fil continu de polyester a un titre supérieur à 1000 dtex.

4. Tissu en forme de grille selon l'une des revendications 1 à 3, caractérisé en ce que le fil de chaîne (2) et le fil de trame (3) présentent le même copolymère.

5. Tissu en forme de grille selon la revendication 4, caractérisé en ce que le fil de chaîne (2) et le fil de trame (3) sont constitués du même fil mixte.

6. Procédé de fabrication d'un tissu en forme de grille selon l'une des revendications 1 à 5, dans lequel le tissu en forme de grille (1) est pré-encroisé, et le tissu en forme de grille pré-encroisé, immédiatement après l'encroisement des fils de trame (3) avec les fils de chaîne (2), passe devant un dispositif de chauffage (11), le dispositif de chauffage (11) est chauffé à une température de chauffage supérieure à la température de fusion du copolymère mais inférieure à la température de fusion du matériau polyester, et un fixage sous pression est effectué après la fusion du copolymère.

7. Procédé selon la revendication 6, caractérisé en ce que le chauffage est effectué sans contact.

8. Procédé selon la revendication 6, caractérisé en ce que le chauffage est effectué en même temps que le fixage.

9. Dispositif pour mettre en oeuvre le procédé selon l'une des revendications 6 à 8, constitué d'une machine à tisser, d'une ensouple (7), d'une zone (9) d'insertion du fil de trame et d'un dispositif d'enroulement (10) pour le tissu en forme de grille, dans lequel une zone de chauffage comportant un dispositif de chauffage (11) est installée directement derrière la zone (9) d'insertion du fil de trame ; le dispositif de chauffage (11) peut être chauffé à une température supérieure à la température de fusion du copolymère mais inférieure à la température de fusion du matériau polyester ; et une zone de fixage comportant un dispositif de fixage suit la zone de chauffage.

10. Dispositif selon la revendication 9, caractérisé en ce que le dispositif de chauffage est un chauffage par contact entraîné.

11. Dispositif selon la revendication 10, caractérisé en ce que le dispositif de chauffage est un cylindre chauffant.

12. Dispositif selon la revendication 11, caractérisé en ce que le point d'entrée (19) et le point de sortie (20) du cylindre sont chacun définis par un cylindre presseur (13,14), et en ce que la force de pression est au moins suffisamment intense pour qu'une zone découplée en traction se forme entre le point d'entrée (19) et le point de sortie (20) du cylindre.
